# EUROPÄISCHE PATENTSCHRIFT

(11) **EP 1 447 642 B1**
(45) Veröffentlichungstag und Bekanntmachung des Hinweises auf die Patenterteilung: **15.10.2008**
(21) Anmeldenummer: 03028331.1
(22) Anmeldetag: 10.12.2003
(51) Int. Cl.: F42B 12/06, F42B 12/78

(54) **Verfahren zur Herstellung eines Mantelpenetrators**
Method for manufacturing a penetrator projectile with a jacket
Méthode de fabrication d'un projectile pénétrateur muni d'une chemise

(30) Priorität: 12.02.2003 DE 10305721
(43) Veröffentlichungstag der Anmeldung: 18.08.2004
(73) Patentinhaber: Rheinmetall Waffe Munition GmbH, 40880 Ratingen (DE)
(72) Erfinder: Ortmann, Helmut, 47269 Duisburg (DE); Thiesen, Stefan, Dr., 47877 Willich (DE); Jungbluth, Dieter, 56249 Herschbach (DE)
(74) Vertreter: Dietrich, Barbara

(56) Entgegenhaltungen:
- AT-B- 383 979
- CH-A- 691 785
- DE-A- 4 016 051
- US-A- 3 599 573
- US-A- 4 075 946

## Beschreibung

Die Erfindung betrifft ein Verfahren zur Herstellung eines aus einem Stahlmantel und einem Schwermetallkern bestehenden Mantelpenetrators.

Aus der DE 22 34 219 C1 ist bereits ein Verfahren zur Herstellung eines Mantelpenetrators bekannt, bei dem ein rohrförmiger Stahlmantel mit einem bruchempfindlichen Wolframkarbidkem mittels einer Gewindeverbindung verbunden wird. Als nachteilig hat es sich bei diesem Verfahren erwiesen, dass es einerseits sehr kostenintensiv ist und dass sich anderer seits durch das Aufbringen des Außengewindes auf den spröden Schwermetallkern dessen Bruchempfindlichkeit stark erhöht.

Aus der DE 39 11 575 A1 ist es ferner bekannt, den Stahlmantel durch Auftragsschweißen auf den Schwenmetallkern aufzubringen. Abgesehen davon, dass auch mit diesem Verfahren ein langer und kostenintensiver Fertigungsprozess verbunden ist, hat sich gezeigt, dass die Befestigung des Stahlmantels durch Auftragsschweißen infolge der Wärmeeinwirkung auf den Schwermetallkern dessen mechanische Werte und Struktur negativ beeinflussen kann.

Schließlich ist aus der DE 40 16 051 C2 bekannt, den Stahlmantel durch Drückwalzen auf den Schwermetallkern aufzubringen. Auch dieses Verfahren hat sich in der Praxis aufgrund verschiedener Nachteile nicht durchzusetzen vermocht. Insbesondere kann der mechanische Verformungsprozess zu einer Schädigung der Bauteile führen. Außerdem sind die zur Durchführung des Verfahrens erforderlichen Maschinen sehr kostenintensiv.

Die AT 383 979 B beschreibt ein Verfahren zur Herstellung von Penetratoren sowie eine Hülle zur Durchführung des Verfahrens. Die Hülle aus einem Material hoher Zähigkeit wird dabei heiß (400 - 1100 °C) auf den Penetrator aufgezogen und danach abgekühlt. Der Kern besteht dabei aus Schwermetallen, Schwermetalllegeierungen oder Schwermetallsinterverbundwerkstoffen. Als Hüllenmaterial wird Stahl, bevorzugt aber duktiles Wolframschwermetall verwendet.

Aus der US 4,075.946 A ist ein Durchschlaggeschoss bestehend aus zwei wesentlichen Teilen, einer Hülle und einem ein hohes spezifisches Gewicht aufweisenden und vom Mantel umhüllten Geschosskern bekannt. Der Kern selbst besteht aus Wolfram und / oder einer Wolframlegierung.

Die CH 691 785 A beschäftigt sich mit einem Verbund- Pfeilgeschoss mit einem Schwermetallkern. Die Hülse kann mit dem Kern durch eine Gewindeverbindung, durch Einlöten oder Einkleben des Kerns in die Hülse, mittels eines Press- bzw. Schrumpfsitzes etc. verbunden sein.

Der Erfindung liegt die Aufgabe zugrunde, ein einfaches und kostengünstiges Verfahren zur Herstellung eines Mantelpenetrators anzugeben, wobei die Struktur des Schwermetallkerns und / oder dessen Bruchempfindlichkeit nicht oder nicht wesentlich beeinflusst wird.

Diese Aufgabe wird erfindungsgemäß durch die Merkmale des Anspruchs 1 gelöst Weitere, besonders vorteilhafte Ausgestaltungen der Erfindung offenbaren die Unteransprüche.

Die Erfindung beruht im Wesentlichen auf dem Gedanken, den Stahlmantel zunächst auf eine Temperatur zwischen 70 und 350 °C, vorzugsweise auf 150 °C, zu erwärmen, dann den mit einer glatten Oberfläche versehenen Schwermetallkern in den erwärmten Stahlmantel einzubringen und schließlich den Stahlmantel abzukühlen, so dass sich nach dem Schrumpfungsprozess eine Presspassung ergibt. Zusätzlich können der Stahlmantel und der Schwermetallkern auch noch miteinander verklebt werden.

Durch die Verwendung eines glatten Schwermetallkerns wird die Bruchempfindlichkeit des Schwermetallkerns durch Herabsetzung der Kerbwirkung wesentlich verringert.

Vorteilhafterweise kann der nach dem erfindungsgemäßen Verfahren hergestellte Mantelpenetrator später auf einfache Weise delaboriert werden. Hierzu wird der Mantel des Penetrators wieder erwärmt und nach entsprechendem Aufweiten von dem Schwermetallkern entfernt, so dass die einzelnen Teile eine andere Verwendung finden können- Insbesondere ist es dann möglich, in den vorhandenen Mantel einen anderen Penetrator einzusetzen (Wechselpenetrator). Dieses kann beispielsweise dann zweckmäßig sein, wenn durch die Weiterentwicklung der Penetratortechnologie entsprechend verbesserte Penetratoren eingesetzt werden sollen oder wenn, z.B. aufgrund einer geänderten Bedrohungslage, der Penetrator anderen Zwecken dienen soll.

Als vorteilhaft hat es sich erwiesen, wenn der Stahlmantel pulvermetallurgisch hergestellt wird, da es sich hierbei um ein sehr wirtschaftliches Verfahren handelt. Denn aus dem Pulverwerkstoff kann praktisch in einem Arbeitsschritt die Fertigungsgeometrie ohne anschließende mechanische Behandlung hergestellt werden. Außerdem ist eine besonders präzise koaxiale Lage zwischen Kern und Mantel herstellbar. Derartige Mantelpenetratoren weisen daher eine besonders störungsfreie und pendelfreie Flugphase auf.

Allerdings ist es auch möglich, den Stahlmantel durch Bearbeiten eines entsprechenden Vollmaterials herzustellen.

Weitere Einzelheiten und Vorteile der Erfindung ergeben sich aus dem folgenden anhand einer Figur erläuterten Ausführungsbeispiel.

In der Fig. ist mit 1 ein schematisch dargestellter flügelstabilisierter Mantelpenetrator bezeichnet. Dieser besteht aus einem Wolfram-Schwermetallkern 2, einem pulvermetallurgisch hergestellten Stahlmantel 3, der ein rohrförmiges Hauptteil 4 und ein aus Vollmaterial bestehendes Heckteil 5 umfaßt, auf welches ein Leitwerk 6 aufgeschraubt ist, sowie einer ballistischen Haube 7.

Zur Herstellung dieses Mantelpenetrators 1 wird zunächst das rohrförmige Hauptteil 4 des Stahlmantels 3 auf eine Temperatur zwischen 70 und 350 °C, vorzugsweise von 150 °C, erwärmt. Dann wird der mit einer sehr glatten Oberfläche 8 versehene Schwermetallkern 2 in den erwärmten Stahlmantel 3 eingebracht.

Um ein leichtes und schnelles Einführen des Schwermetallkerns in den Stahlmantel zu ermöglichen, hat es sich als zweckmäßig erwiesen, wenn der Innendurchmesser des Stahlmantels 3 und der Außendurchmesser des Schwermetallkerns 2 einen sich in Schußrichtung leicht öffnenden konischen Verlauf aufweisen.

Anschließend wird der Stahlmantel 3 abgekühlt, so daß dieser auf den Schwermetallkern 2 aufschrumpft. Dabei sind der Innendurchmesser des Stahlmantels 3 und der Außendurchmesser des Schwermetallkerns 2 derart gewählt, daß sich nach dem Abkühlvorgang eine ausreichend hohe Kraft- und Formschlußverbindung zwischen dem Stahlmantel 3 und dem Schwermetallkern 2 ergibt.

Schließlich werden das Leitwerk 6 an dem Heckteil 5 des Stahlmantels 3 befestigt und die ballistische Haube 7 mit ihrer an dem Geschoßkörper anliegenden Innenfläche 9 z.B. mittels Klebstoff oder durch Reibschweißen verbunden.

Die Erfindung ist selbstverständlich nicht auf das vorstehend beschriebene Ausführungsbeispiel beschränkt. So kann z.B. vorgesehen sein, daß an den Schwermetallkern vorderseitig eine Spitze eingearbeitet ist, auf welcher die ballistische Haube wie bei monolithischen Penetratoren nach dem Stand der Technik konventionell aufgebracht wird.

### Bezugszeichenliste

- 1: Mantelpenetrator
- 2: Schwermetallkern
- 3: Stahlmantel
- 4: Hauptteil
- 5: Heckteil
- 6: Leitwerk
- 7: ballistische Haube
- 8: Oberfläche (Schwermetallkern)
- 9: Innenfläche (ballistische Haube)

## Patentansprüche

1. Verfahren zur Herstellung eines aus einem Stahlmantel (3) und einem Schwermetallkern (2) bestehenden Mantelpenetrators (1), wobei der Stahlmantel erwärmt, der mit einer glatten Oberfläche (8) versehene Schwermetallkern (2) in den erwärmten Stahlmantel (3) eingebracht und der Stahlmantel (3) abgekühlt wird, wobei der Innendurchmesser des Stahlmantels (3) und der Außendurchmesser des Schwermetallkerns (2) derart gewählt werden, daß sich nach dem Abkühlvorgang eine Kraft- und Formschlußverbindung zwischen dem Stahlmantel (3) und dem Schwermetallkern (2) ergibt, **dadurch gekennzeichnet, daß** der Stahlmantel (3) auf eine Temperatur zwischen 70 und 350 °C erwärmt, wird.

2. Verfahren nach Anspruch 1, **dadurch gekennzeichnet, daß** der Stahlmantel (3) auf eine Temperatur von ca. 150 °C erwärmt wird.

3. Verfahren nach Anspruch 1 oder 2, **dadurch gekennzeichnet, daß** der Stahlmantel (3) und der Schwermetallkern (2) zusätzlich durch eine Klebeverbindung miteinander verbunden werden.

4. Verfahren nach einem der Ansprüche 1 bis 3, **dadurch gekennzeichnet, daß** der Stahlmantel (3) mit Hilfe eines pulvermetallurgischen Verfahrens hergestellt wird.

5. Verfahren nach einem der Ansprüche 1 bis 3, **dadurch gekennzeichnet, daß** der Stahlmantel (3) durch Bearbeiten eines entsprechenden Vollmaterials hergestellt wird.

6. Verfahren nach einem der Ansprüche 1 bis 5, **dadurch gekennzeichnet, daß** der Innendurchmesser des Stahlmantels (3) und der Außendurchmesser des Schwermetallkerns (2) derart gewählt werden, daß sie einen sich in Schußrichtung leicht öffnenden konischen Verlauf aufweisen.

## Claims

1. Method for production of a casing penetrator (1), which comprises a steel casing (3) and a heavy-metal core (2), with the steel casing being heated, with the heavy-metal core (2), which is provided with a smooth surface (8), being introduced into the heated steel casing (3) and with the steel casing (3) being cooled down, with the internal diameter of the steel casing (3) and the external diameter of the heavy-metal core (2) being chosen such that after the cooling-down process, a force-fitting and interlocking connection is produced between the steel casing (3) and the heavy-metal core (2), **characterized in that** the steel casing (3) is heated to a temperature of between 70 and 350°C.

2. Method according to Claim 1, **characterized in that** the steel casing (3) is heated to a temperature of about 150°C.

3. Method according to Claim 1 or 2, **characterized in that** the steel casing (3) and the heavy-metal core (2) are additionally connected to one another by means of an adhesively bonded joint.

4. Method according to one of Claims 1 to 3, **characterized in that** the steel casing (3) is produced by means of a powder-metallurgical process.

5. Method according to one of Claims 1 to 3, **characterized in that** the steel casing (3) is produced by machining a corresponding solid material.

6. Method according to one of Claims 1 to 5, **characterized in that** the internal diameter of the steel casing (3) and the external diameter of the heavy-metal core (2) are chosen such that they have a conical profile which opens slightly in the firing direction.

## Revendications

1. Procédé de fabrication d'un projectile pénétrateur (1) muni d'une chemise, constitué d'une chemise en acier (3) et d'un noyau en métal lourd (2), dans lequel la chemise en acier est chauffée, le noyau en métal lourd (2) pourvu d'une surface lisse (8) est introduit dans la chemise en acier (3) chauffée et la chemise en acier (3) est refroidie, le diamètre intérieur de la chemise en acier (3) et le diamètre extérieur du noyau en métal lourd (2) étant choisis de telle sorte qu'après l'opération de refroidissement, une connexion par force et par coopération de forme soit obtenue entre la chemise en acier (3) et le noyau en métal lourd (2), **caractérisé en ce que** la chemise en acier (3) est chauffée à une température comprise entre 70 et 350°C.

2. Procédé selon la revendication 1, **caractérisé en ce que** la chemise en acier (3) est chauffée à une température d'environ 150°C.

3. Procédé selon la revendication 1 ou 2, **caractérisé en ce que** la chemise en acier (3) et le noyau en métal lourd (2) sont connectés en outre l'un à l'autre par une connexion par collage.

4. Procédé selon l'une quelconque des revendications 1 à 3, **caractérisé en ce que** la chemise en acier (3) est fabriquée à l'aide d'un procédé de métallurgie des poudres.

5. Procédé selon l'une quelconque des revendications 1 à 3, **caractérisé en ce que** la chemise en acier (3) est fabriquée par traitement d'un matériau massif correspondant.

6. Procédé selon l'une quelconque des revendications 1 à 5, **caractérisé en ce que** le diamètre intérieur de la chemise en acier (3) et le diamètre extérieur du noyau en métal lourd (2) sont choisis de telle sorte qu'ils présentent une allure conique facilitant l'ouverture dans la direction de tir.
